# EUROPÄISCHE PATENTANMELDUNG

(11) **EP 4 667 613 A1**
(43) Veröffentlichungstag der Anmeldung: **24.12.2025**
(21) Anmeldenummer: 24182577.7
(22) Anmeldetag: 17.06.2024
(51) Int. Cl.: C23C 2/00, C23C 2/02, C23C 2/06, C23C 2/12, C21D 9/46

(54) **VERFAHREN ZUM SCHMELZTAUCHBESCHICHTEN EINES STAHLFLACHPRODUKTS SOWIE SCHMELZTAUCHBESCHICHTUNGSANLAGE**

(71) Anmelder: ThyssenKrupp Steel Europe AG, 47166 Duisburg (DE)
(72) Erfinder: Keller, Michael, 47166 Duisburg (DE); Becker, Dr. Jens-Ulrik, 47166 Duisburg (DE); Kokotin, Dr. Valentin, 47166 Duisburg (DE); Lochstampfer, Jörn, 47166 Duisburg (DE); Schaffner, Dr. Tobias, 47166 Duisburg (DE)
(74) Vertreter: ThyssenKrupp Steel Europe AG

(57) **Zusammenfassung**

Die Erfindung betrifft ein Verfahren zum Schmelztauchbeschichten eines Stahlflachprodukts (1) sowie eine Schmelztauchbeschichtungsanlage (100).

## Beschreibung

Die Erfindung betrifft ein Verfahren zum Schmelztauchbeschichten eines Stahlflachprodukts sowie eine Schmelztauchbeschichtungsanlage.

Der Prozess zum Schmelztauchbeschichten von Stahlflachprodukten sowie entsprechende Schmelztauchbeschichtungsanlagen zur Durchführung des Prozesses ist Stand der Technik, vgl. beispielsweise EP 2 762 599 A1, EP 3 109 338 A1. Dabei haben sich in der Praxis direkt beheizte Wärmebehandlungsöfen (direct fired furnace, auch DFF genannt) etabliert, welche zum Vorwärmen und Reinigen von warmgewalzten und kaltgewalzten Stahlflachprodukten eingesetzt werden. Diese werden standardmäßig mit fossilen Brennstoffen, wie zum Beispiel Erdgas, gespeist. Da die Verbrennung im Wärmebehandlungsofen stattfindet, kann mit Hilfe der direkten Beheizung, je nach eingestellter Luftzahl (Lambda-Wert des Brenngases), eine reduzierende oder oxidierende Ofenatmosphäre eingestellt werden. Im Wärmebehandlungsofen befindet sich somit das Verbrennungsgas der Brenner, welches einen hohen Anteil Wasser und, je nach Luftzahl, Sauerstoff (O₂) und Kohlenstoffdioxid (CO₂) oder Wasserstoff (H₂) und Kohlenstoffmonoxid/ Kohlenstoffdioxid (CO/CO₂) enthält. Im Regelfall wird mit einem Lambda-Wert < 1 eine reduzierende Ofenatmosphäre eingestellt, vgl. auch EP 2 762 599 A1. Im Verbrennungsgas befindet sich dadurch Kohlenstoffmonoxid (CO-Gas), um das durchlaufende Stahlflachprodukt vor Oxidation zu schützen. In Ausnahmefällen kann jedoch auch eine leicht oxidierende Ofenatmosphäre über einen Lambda-Wert > 1 eingestellt werden. In diesem Falle befindet sich auch Sauerstoff im Verbrennungsgas, welches eine gezielte Oxidation des durchlaufenden Stahlflachprodukts bewirkt, jedoch nur in dem Rahmen, dass diese Oxide im weiteren Ofenverlauf einer Schmelztauchbeschichtungsanlage wieder reduziert werden können. Das Ziel der Atmosphäreneinstellung im direkt beheizten Wärmebehandlungsofen einer Schmelztauchbeschichtungsanlage ist, eine zunderfreie Oberfläche bei Austritt des Stahlflachprodukts aus dem Ofen und Eintauchen in das nachgelagerte metallische Schmelzbad zu erhalten. Das Verbrennungsgas wird somit als "Schutzgas" vor unkontrollierter Oxidation (=Verzunderung) genutzt.

Im Rahmen der weltweit geforderten Dekarbonisierung sollen mit fossilen Brennstoffen betriebene Anlagen in Zukunft auf umweltfreundlichere Brennstoffe bzw. Energieträger, wie zum Beispiel Wasserstoff, umgerüstet bzw. umgestellt werden, um somit den Einsatz von fossiler Energie zu reduzieren oder letztendlich zu vermeiden.

Die Dekarbonisierung fordert eine Reduzierung des Einsatzes fossiler Einsatzstoffe bzw. Energieträger und damit wiederrum verbunden eine Reduzierung des CO₂-Ausstoßes.

Aufgabe der vorliegenden Erfindung ist es, das Verfahren zum Schmelztauchbeschichten derart weiterzuentwickeln, welches den Einsatz fossiler Brennstoffe reduziert oder gar vermeidet.

Diese Aufgabe wird gelöst durch ein Verfahren mit den Merkmalen des Anspruchs 1 und durch eine Schmelztauchbeschichtungsanlage mit den Merkmalen des Anspruchs 12. Weiterführende Ausgestaltungen sind in den Unteransprüchen beschrieben.

Die erste Lehre betrifft ein Verfahren zum Schmelztauchbeschichten eines warmgewalzten oder kaltgewalzten Stahlflachprodukts umfassend die Schritte: - Vorwärmen des Stahlflachprodukts auf eine Temperatur zwischen 400 und 950 °C in einem DDF-Ofen, wobei der DFF-Ofen über wenigstens einen Brenner verfügt, welcher mit einem Brenngas und einem sauerstoffhaltigen Gas betrieben wird, wobei das sauerstoffhaltige Gas Luft, Sauerstoff oder eine Kombination aus Luft und Sauerstoff sein kann, welche zu einem Verbrennungsgas verbrannt werden, wobei in Abhängigkeit von der Zusammensetzung des Brenngases und der Zusammensetzung des sauerstoffhaltigen Gases das Verbrennungsgas eine Zusammensetzung mit einem Wasserdampfpartialdruck aufweist, wobei der Brenner mit einer Luftzahl zwischen 0,75 und 1,25 betrieben wird; - Erwärmen und/oder Halten des vorgewärmten Stahlflachprodukts bei einer Temperatur zwischen 400 und 950 °C; - Abkühlen des warmen Stahlflachprodukts auf eine mindestens 50 K unterhalb bis maximal 50 K oberhalb einer Schmelzbadtemperatur betragende Temperatur; - Eintauchen des abgekühlten Stahlflachprodukts in ein metallisches Schmelzbad mit einer Schmelzbadtemperatur, um das Stahlflachprodukt mit einem metallischen Überzug mittels Schmelztauchen zu beschichten.

Wesentlich für die Erfindung ist, dass für den DFF-Ofen Wasserstoff im Brenngas mit einem Anteil von mindestens 10 bis 100 Vol.-% verwendet wird, wobei wenn das Brenngas nicht vollständig aus Wasserstoff besteht, neben Wasserstoff weitere Anteile an Methan und/oder Kohlenmonoxid enthalten sein können, und dass die Ofenatmosphäre in dem DFF-Ofen mit mindestens einem Trocknungsmittel in Kontakt gebracht wird, durch welches sich ein Wasserdampfpartialdruck in der Ofenatmosphäre des DFF-Ofens einstellt, welcher im Vergleich zum Wasserdampfpartialdruck des Verbrennungsgases geringer ist.

Die zweite Lehre betrifft eine Schmelztauschbeschichtungsanlage umfassend einen Ofen und einen Pott zur Aufnahme eines flüssigen metallischen Schmelzbads, wobei der Ofen einen Abschnitt zum Vorwärmen, einen Abschnitt zum Erwärmen und/oder Halten und einen Abschnitt zum Abkühlen eines kontinuierlich durchlaufenden Stahlflachprodukts enthält oder aus diesen Abschnitten besteht, wobei der Abschnitt zum Vorwärmen als DFF-Ofen ausgeführt ist, wobei der DFF-Ofen über wenigstens einen Brenner verfügt, welcher mit einem Brenngas und einem sauerstoffhaltigen Gas beaufschlagbar ist, wobei das aus dem Brenngas und sauerstoffhaltigen Gas im Brenner zu einem Verbrennungsgas verbrennbar ist, mit welchem eine Ofenatmosphäre im DFF-Ofen erzeugbar ist, wobei Wasserstoff zumindest anteilsmäßig als Brenngas bereitstellbar ist, und dass mindestens ein Trocknungsmittel zum Inkontaktbringen mit der Ofenatmosphäre des DFF-Ofens vorgesehen ist.

Eine Umstellung von einem fossilen Brennstoff (Erdgas) auf einen alternativen, wasserstoffhaltigen Brennstoff in einem DFF-Ofen in einer Schmelztauchbeschichtungsanlage zum Vorwärmen und insbesondere Reinigen von warmgewalzten oder kaltgewalzten Stahlflachprodukten würde eine geänderte Ofenatmosphäre, welche signifikante Auswirkungen auf die Stoffeigenschaften und Oberfläche des durchlaufenden Stahlflachprodukts nimmt. Beim Verbrennen von wasserstoffhaltigen Brennstoffen wird eine im Vergleich zum Erdgas größere Menge an Wasserdampf erzeugt, was dafür sorgt, dass ein höherer Wasserdampfpartialdruck in der Ofenatmosphäre vorliegen würde. Dies hat zur Folge, dass eine höhere Tendenz zur Oxidation (=Zunderbildung) während des Vorwärmens durch sauerstoffaffine Elemente im Stahlflachprodukt gegeben ist, welche insbesondere an der Oberfläche des Stahlflachprodukts entsteht. Durch das Vorhandensein eines höheren Wasserdampfpartialdrucks wird die Verbindung zwischen Zunder und Stahlflachproduktoberfläche, vereinfacht gesagt die Haftung an der Stahlflachprodukt-oberfläche, beeinflusst. Auch eine Zunderschicht (Oxidschicht) würde ebenfalls wachsen und/oder beeinflusst werden.

Insbesondere würde das Stahlflachprodukt sehr empfindlich auf eine Erhöhung des Wasserdampfpartialdrucks in Ofenatmosphären beim Vorwärmen reagieren. Dies kann auch einen unerwünschten Wasserstoffeintrag in das Stahlflachprodukt begünstigen, u. a. bei hochfesten Stahlflachprodukten zu Problemen führen, was unter "delayed fracture" beziehungsweise "wasserstoffinduzierte Rissbildung" bekannt ist.

Bei einer Ofenatmosphäre mit hohem Wasserdampfanteil würde die oben beschriebene schützende Wirkung verloren gehen und es käme zu einer großflächigen unkontrollierten Oxidation (=Verzunderung), die im weiteren Verlauf der Schmelztauchbeschichtungsanlage, insbesondere in der Haltezone und/oder Abkühlzone des Ofens, nicht mehr reduziert werden könnte. Die Folge wäre eine unzureichende Haftung des metallischen Überzugs nach dem Verlassen des Schmelzbads und würde damit zu erheblichen Qualitätseinbußen bis hin zu einem Totalausfall des eingesetzten Stahlflachprodukts führen.

Durch ein Vorwärmen eines Stahlflachprodukts in einer Wasserdampfatmosphäre können die Kornlagen im Gefüge verändert werden, was zu einer unerwünschten, vorauseilenden Korngrenzenoxidation führen kann, welche wiederrum Beschichtungs- und/oder Oberflächenfehler hervorrufen kann. Aufgrund der verstärkt ablaufenden Oxidation respektive Zunderbildung kann sich die Bildung der Korngrenzenoxidation ebenfalls schneller vollziehen und darüber hinaus auch tiefer in das Substrat eindringen.

Ein Vorwärmen eines Stahlflachprodukts in einer Wasserdampfatmosphäre kann auch zu einer höheren Entkohlungstiefe führen, was bedeutet, dass die Eigenschaften eines schmelztauchbeschichteten Stahlflachprodukts ebenfalls, insbesondere nachteilig, beeinflusst werden bzw. sind. Dies kann sich beispielsweise dadurch äußern, dass die mechanischen Kennwerte außerhalb des Anforderungsbereichs liegen und darüber hinaus zu schlechteren Oberflächeneigenschaften führen können.

Eine Dekarbonisierung im Anwendungsfall des Vorwärmens eines Stahlflachprodukts in einem DFF-Ofen in einer Schmelztauchbeschichtungsanlage wäre somit nicht nur ein einfacher Wechsel von fossilen zu nicht-fossilen Brennstoffen, sondern würde auch eine komplexe Beeinflussung der Produktparameter beinhalten.

Einer Erhöhung des Wasserstoffs im Brenngas und somit respektive einer Erhöhung des Wasserdampfpartialdrucks im daraus resultierenden Rauchgas muss dahingehend gegensteuert werden, dass das Rauchgas durch mindestens ein Trocknungsmittel "gezielt" entfeuchtet und/oder getrocknet wird, um eine Ofenatmosphäre im DFF-Ofen einer Schmelztauchbeschichtungsanlage einzustellen, welche einen geringeren Wasserdampf-partialdruck im Vergleich zum (reinen) Rauchgas aufweist, insbesondere eine Ofenatmosphäre eingestellt werden kann, welche weitestgehend einer konventionellen mit Erdgas befeuerten Ofenatmosphäre entspricht, um die bisherige Prozesskette nicht unnötig ändern zu müssen und den Standardprozess im Wesentlichen beibehalten zu können.

Durch die erfindungsgemäße Maßnahme ist eine Ofenatmosphäre im DFF-Ofen einer Schmelztauchbeschichtungsanlage einstellbar, welche dem derzeit bekannten Niveau, mit Erdgas befeuerter Brenner, entsprechen bzw. daran angepasst werden kann. Der zumindest anteilsmäßige im Brenngas zum Einsatz kommende Wasserstoff kann beispielsweise in einer Wasserelektrolyse unter Verwendung regenerativer Energien, wie Wind, Wasser und/oder Sonne, erzeugt und bereitgestellt werden. Auch der eventuell benötigte Sauerstoff kann ebenfalls mittels Elektrolyse durch erneuerbare Energien (Sonne, Wind, Wasser etc.) erzeugt und bereitgestellt werden.

Die Temperatur für das Vorwärmen des warmgewalzten oder kaltgewalzten Stahlflachprodukts im DFF-Ofen einer Schmelztauchbeschichtungsanlage liegt im Wesentlichen zwischen 400 °C und 950 °C, insbesondere zwischen 500 °C und 900 °C, vorzugsweise zwischen 600 °C und 850 °C wobei sich diese Temperatur auf die Temperatur des Stahlflachprodukts, auf die es vorgewärmt werden soll, bezieht. Die Ofenatmosphärentemperatur im DFF-Ofen kann durchaus höher liegen, beispielsweise zwischen 750 und 1400 °C.

Das Erwärmen und/oder Halten des vorgewärmten Stahlflachprodukts erfolgt bei einer Temperatur zwischen 400 °C, insbesondere zwischen 500 °C, vorzugsweise zwischen 600 °C, bevorzugt zwischen 700 °C und 950 °C, insbesondere maximal 900 °C, wobei nach dem DFF-Ofen(teil) nachgelagerter Teil des Ofens zum weiteren Erwärmen und optionalen Halten und damit Glühen des warmgewalzten oder kaltgewalzten Stahlflachprodukts mit indirekten Befeuerung versehen ist, beispielsweise ein Strahlrohrofen (RTF) mit einer einstellbaren Ofenatmosphäre, vorzugsweise mit einer reduzierenden Ofenatmosphäre.

Das Abkühlen des warmen bzw. geglühten Stahlflachprodukts erfolgt auf eine mindestens 50 K, insbesondere mindestens 40 K, vorzugsweise mindestens 30 K, bevorzugt mindestens 20 K unterhalb bis maximal 50 K, insbesondere maximal 40 K, vorzugsweise maximal 30 K, bevorzugt maximal 20 K oberhalb einer Schmelzbadtemperatur betragende Temperatur, wobei der Abkühlofen oder Teil des Wärmebehandlungsofens zum Abkühlen des warmgewalzten oder kaltgewalzten Stahlflachprodukts mit indirekten Befeuerung versehen ist, quasi ein Strahlrohrofen (RTF), mit einer einstellbaren Ofenatmosphäre, vorzugsweise einer reduzierenden Ofenatmosphäre.

Gemessen wird beispielsweise die Temperatur an der Oberfläche auf einer Seite des Stahlflachprodukts, insbesondere mit Pyrometer oder anderen geeigneten Messmittel. Somit kann die Temperatur des Stahlflachprodukts in jedem Bereich der Schmelztauchbeschichtungsanlage mit dem Fachmann bekannten Mitteln erfasst werden.

Das Eintauchen des abgekühlten Stahlflachprodukts in ein metallisches Schmelzbad mit einer Schmelzbadtemperatur, um das Stahlflachprodukt mit einem metallischen Überzug mittels Schmelztauchen zu beschichten, erfolgt im Wesentlichen unter Schutzgasatmosphäre in bekannter Weise.

Der Ofen in einer bevorzugt kontinuierlichen Schmelztauchbeschichtungsanlage ist insbesondere in drei Stufen eingeteilt, wobei die erste Stufe als DFF-Ofen zum Vorwärmen und optionalen Reinigen des warmgewalzten oder kaltgewalzten Stahlflachprodukt ausgeführt ist.

Die Schmelztauchbeschichtungsanlage ist bevorzugt mit einem horizontal ausgeführten Ofen ausgestattet, kann aber auch alternativ in vertikaler Ausführung ausgebildet sein.

Der Prozess zum Schmelztauchbeschichten und somit auch der Aufbau einer Schmelztauchbeschichtungsanlage ist Stand der Technik und dem Fachmann damit geläufig.

Das sauerstoffhaltige Gas für den Betrieb des Brenners kann Luft, beispielsweise Umgebungsluft, Sauerstoff oder eine Kombination aus Luft und Sauerstoff sein. Das sauerstoffhaltige Gas und/oder das Brenngas können vor der Zuführung zur Verbrennung vorgewärmt werden, um die Energieeffizienz zu steigern, beispielsweise auf mindestens 200 °C, insbesondere auf mindestens 300 °C, vorzugsweise auf mindestens 400 °C. Das Vorwärmen kann beispielsweise auf maximal 500 °C begrenzt sein. Das Vorwärmen des Brenngases und/oder des sauerstoffhaltigen Gases kann zu einer Erhöhung der adiabaten Flammentemperatur führen.

Die Bestimmung respektive Erfassung eines Wasserdampfpartialdrucks in einer Ofenatmosphäre ist dem Fachmann geläufig. Dies kann beispielsweise durch Messung des Taupunktes mit geeigneten Messeinrichtungen erfolgen.

Unter "Stahlflachprodukt" werden dabei hergestellte Bleche oder vergleichbar beschaffene Bänder als Walzerzeugnisse aus einem Stahlwerkstoff verstanden, welches entweder warmgewalzt, quasi einem Warmband, oder kaltgewalzt, quasi ein Kaltband, entsprechen kann. Insbesondere kann Wasserstoff im Brenngas mit einem Anteil von mindestens 20 Vol.-% enthalten sein. Vorzugsweise kann Wasserstoff im Brenngas mit einem Anteil von mindestens 40 Vol.-% enthalten sein. Bevorzugt kann Wasserstoff im Brenngas mit einem Anteil von mindestens 60 Vol.-% enthalten sein. Besonders bevorzugt kann Wasserstoff im Brenngas mit einem Anteil von mindestens 80 Vol.-% enthalten sein. Weiter bevorzugt kann Wasserstoff im Brenngas mit einem Anteil von mindestens 98 Vol.-% enthalten sein. Diese Ausgestaltung umfasst beispielsweise einen 100%-igen Einsatz von Wasserstoff, mit anderen Worten, das Brenngas besteht aus Wasserstoff, wobei Verunreinigungen im Brenngas bis zu 0,5 Vol.-%, insbesondere bis zu 0,2 Vol.-%, vorzugsweise weniger als 0,1 Vol.-% zugelassen werden, wobei Verunreinigungen technisch nicht oder nur mit hohem apparativem Aufwand vermieden werden können.

Wenn das Brenngas nicht vollständig aus Wasserstoff besteht, können neben Wasserstoff weitere Anteile an Methan (CH₄) und/oder Kohlenmonoxid (CO) enthalten sein, um 100 Vol.-% nebst Verunreinigungen, welche bis zu 0,5 Vol.-%, insbesondere bis zu 0,2 Vol.-%, vorzugsweise weniger als 0,1 Vol.-% zugelassen werden, zu ergeben. Spuren von Kohlenstoffdioxid (CO₂) bis 1,5 Vol.-% können ebenfalls enthalten sein.

Beispielsweise bei der Verwendung von Erdgas können die Anteile des Hauptbestandteils Methan variieren und damit auch weitere Bestandteile, wie zum Beispiel Ethan, Propan, Ethen und Butan einzeln oder kombiniert umfassen.

Zusätzlich oder alternativ kann Hüttengas, beispielsweise enthaltend oder bestehend aus einer oder mehrerer der Komponenten Koksgas, Gichtgas, Konvertergas, Einschmelzergas etc., neben Wasserstoff als Brennstoff berücksichtigt werden.

Die Temperatur des Rauchgases respektiv der Ofenatmosphäre kann dabei mit dem Fachmann bekannten Mitteln erfasst werden.

Des Weiteren hat auch die Temperatur der Flamme des Brenners Einfluss auf die Temperatur der Ofenatmosphäre. Die Verbrennungstemperatur mit Umgebungsluft und Erdgas liegt bei ca. 1970 °C und mit Umgebungsluft und Wasserstoff bei ca. 2130 °C, bei Verbrennung mit Sauerstoff und Erdgas bei ca. 2860 °C und mit Sauerstoff und Wasserstoff bei ca. 3080 °C.

Die Luftzahl kann insbesondere zwischen 0,75 bis 0,99, um die Anwesenheit von Sauerstoff(-Verbindungen) im Rauchgas zu vermeiden, oder alternativ zwischen 1 und 1,25, um die Sauerstoffmenge im Rauchgas zur gezielten Verzunderung, beispielsweise bei bestimmten Produkten, zu steuern, betragen.

Das Trocknungsmittel ist bevorzugt hygroskopisch. Besonders bevorzugt ist das Trocknungsmittel temperaturbeständig bis 1500 °C, weiter bevorzugt mit einem Schmelzpunkt > 1600 °C. Das Trocknungsmittel weist eine Wasseradsorptionskapazität von mindestens 20 %, insbesondere von mindestens 30 %, vorzugsweise von mindestens 35 % und beispielsweise bis maximal 80 % bezogen auf das Gewicht des Trocknungsmittels auf. Soll bedeuten, dass bei einem Einsatz von 100 kg Trocknungsmittel eine Wasseradsorptionskapazität von mindestens 20 Gew.-% usw. sichergestellt werden kann. Ist beispielhaft eine Wasseradsorptionskapazität von ca. 45 % möglich, würde dies im vorgenannten Beispiel einem Wassergehalt von 45 kg und in Summe einem Gesamtgewicht von 145 kg entsprechen. Die Wasseradsorptionskapazität wird beispielsweise unter Normalbedingungen ermittelt, insbesondere bei Raumtemperatur.

Gemäß einer Ausgestaltung kann das Trocknungsmittel Siliziumdioxid enthalten oder daraus bestehen. Der Schmelzpunkt von Siliziumdioxid liegt bei etwa 1710 °C.

Gemäß einer Ausgestaltung kann das Trocknungsmittel Aluminiumoxid enthalten oder daraus bestehen. Der Schmelzpunkt von Aluminiumoxid liegt bei etwa 2070 °C.

Es kann auch eine Kombination von Siliziumdioxid und Aluminiumoxid vorgesehen sein, beispielsweise mit einem Mischungsverhältnis zwischen 5:95 bis 95:5.

Um den Wasserdampfpartialdruck in der Ofenatmosphäre senken zu können, kann eine Menge respektive ein Volumen eines Trocknungsmittels bereitgestellt werden, welches in der Lage ist, den Wasserdampfpartialdruck in der Ofenatmosphäre im Vergleich zum Wasserdampfpartialdruck des Rauchgases um zumindest 30 %, insbesondere zumindest 40 %, vorzugsweise zumindest 50 % und beispielsweise maximal 100 % senken zu können.

Das Trocknungsmittel kann in einer entsprechenden Aufnahmevorrichtung angeordnet sein, welches einen Abstand der einzelnen Granulatpartikel oder Granulatkörner des Trocknungsmittel ermöglicht, um eine Vergrößerung der Oberfläche des Trocknungsmittels im Vergleich zu beispielsweise einem Haufwerk bereitstellen zu können, was die Wasseraufnahme begünstigt. Die einzelnen Granulatpartikel oder Granulatkörner können kugelförmig mit einem Durchmesser zwischen 0,05 und 10 mm ausgeführt sein. Das Trocknungsmittel kann in speziellen Aufnahmevorrichtungen, welche entsprechend durchströmbar sind, angeordnet sein. Bevorzugt sind mehrere Aufnahmevorrichtungen vorgesehen, welche abwechselnd in den Ofen über eine entsprechende Schleusenvorrichtung zum Reduzieren des Wasserdampfpartialdrucks oder in der Regeneration zum Trocknen betrieben werden. Besonders bevorzugt sind drei oder mehrere Aufnahmevorrichtungen vorgesehen.

Erreicht das Trocknungsmittel ihre Sättigung, somit das Maximum der Wasseradsorptionskapazität, kann dieses relativ einfach regeneriert werden, d.h. dass das aufgenommene Wasser im warmen Zustand einfach verdampft werden kann. Da das Trocknungsmittel bereits eine Temperatur entsprechend den im Ofen vorherrschenden Temperaturen aufweist, beispielsweise zwischen 750 °C und 1400 °C, und somit heiß ist, ist dieses einer Atmosphäre auszusetzen, welches eine geringere Feuchtigkeit (oder Wasserdampfpartialdruck) aufweist, um das Trocknungsmittel wieder trocknen zu können. Die Atmosphäre kann Umgebungsluft sein oder anderes Gas umfassen, welches eine geringe Feuchte, beispielsweise < 30 % relative Feuchte, bis keine Feuchte hat, beispielsweise ein Inertgas. Um den Regenerationsprozess zu beschleunigen, kann das Trocknungsmittel mit einem strömenden Gas oder Umgebungsluft beaufschlagt werden.

Das Trocknungsmittel kann beispielsweise mit einem Farbindikator versehen sein, wobei der Farbindikator je nach Feuchtegehalt seine Farbe verändern kann. Mit dieser Indikation kann beispielsweise durch Monitoring festgelegt werden, wann ein Austausch des Trocknungsmittels erforderlich ist. Der Austausch erfolgt bevorzugt im laufenden Betrieb.

Gemäß einer alternativen Ausgestaltung kann das Trocknungsmittel als Granulatpartikel oder Granulatkorn mit einem Trägergas, vorzugsweise ein trockenes Schutzgas, beispielsweise Stickstoff, über mindestens eine Einströmdüse in den DFF-Ofen eingeblasen werden, welche in Raumrichtung individuell ausrichtbar und/oder einstellbar ist. Dadurch kann in vorteilhafter Weise die Einströmrichtung des hinzuzufügenden Trägergases für das Trocknungsmittel in dem DFF-Ofen beeinflusst werden, um durch das Ausströmen und/oder den Impuls eine Zwangsströmung innerhalb des DFF-Ofens und damit eine Kontaktierung mit dem Rauchgas erzwungen wird.

Zusätzlich oder alternativ kann auch das Einströmen des Trägergases über einen oder mehrere Brenner mit gesonderter geometrischer Anordnung erfolgen, um insbesondere eine (schnellere) Kontaktierung mit dem eingeblasenen Trocknungsmittel zu erzielen.

Alternativ kann das Trocknungsmittel auch über eine geeignete Schleuse, beispielsweise eine Zellenradschleuse, in die Atmosphäre des DFF-Ofens eingebracht werden.

Das beispielhaft eingeblasene beziehungsweise eingebrachte Trocknungsmittel verlässt den DFF-Ofen mit dem Abgas. Hierzu wäre insbesondere eine spezielle Filtervorrichtung im Abgassystem des DFF-Ofens zu verwenden, welche das eingeblasene Trocknungsmittel filtert und vom Abgas separiert. Somit könnte das Trocknungsmittel wiederverwendet werden und in den Kreislauf eingebracht werden.

Gemäß einer Ausgestaltung kann das Stahlflachprodukt mit einem zinkbasierten Überzug beschichtet werden. Dabei kann das metallische Schmelzbad neben Zink und unvermeidbaren Verunreinigungen zusätzliche Elemente wie Aluminium mit einem Gehalt bis zu 15 Gew.-%, insbesondere bis zu 10 Gew.-%, vorzugsweise bis zu 8 Gew.-%, bevorzugt bis zu 5 Gew.-% und/oder Magnesium mit einem Gehalt bis zu 15 Gew.-%, insbesondere bis zu 10 Gew.-%, vorzugsweise bis zu 8 Gew.-%, bevorzugt bis zu 5 Gew.-% in dem Überzug enthalten oder daraus bestehen. Ist ein verbesserter Korrosionsschutz gefordert, kann das metallische Schmelzbad enthalten oder bestehen aus Magnesium mit einem Gehalt von mindestens 0,3 Gew.-%, insbesondere von mindestens 0,6 Gew.-%, vorzugsweise von mindestens 0,9 Gew.-%. Zusätzlich oder alternativ kann Aluminium zusätzlich zu Magnesium mit einem Gehalt von mindestens 0,1 Gew.-%, insbesondere von mindestens 0,3 Gew.-% vorhanden sein, um beispielsweise eine Anbindung des metallischen Überzugs an das Stahlflachprodukt zu verbessern und insbesondere eine Diffusion von Eisen aus dem Substrat in den Überzug bei einer Wärmebehandlung des beschichteten Stahlflachprodukts im Wesentlichen zu vermeiden, damit beispielsweise eine gute Klebeignung gewährleistet werden kann. Dabei kann eine Dicke des metallischen Überzugs je Seite zwischen 1,5 und 60 µm, insbesondere zwischen 2 und 50 µm, vorzugsweise zwischen 3 und 30 µm über bekannte und oberhalb des Schmelzbads angeordneten Abstreifdüsen eingestellt werden.

Enthält oder besteht das metallische Schmelzbad aus Magnesium in den vorgenannten Grenzen, Aluminium in den vorgenannten Grenzen und Rest Zink nebst unvermeidbaren Verunreinigungen, ist der sich daraus ergebende metallische Überzug auf dem Stahlflachprodukt in der Fachwelt als Zink-Magnesium (ZM) oder Zn-Al-Mg bekannt.

Bei einer bevorzugten Variante beträgt der Aluminiumgehalt im metallischen Schmelzbad 1,1 bis 8 Gew.-%, insbesondere 1,2 bis 5 Gew.-%.

Bei einer bevorzugten Variante beträgt der Magnesiumgehalt im metallischen Schmelzbad 1,1 bis 8 Gew.-%, insbesondere 1,2 bis 5 Gew.-%.

Der Überzug kann auch nur Zink mit geringen Aluminiumbestandteilen neben unvermeidbaren Verunreinigungen enthalten, auch mit der Bezeichnung "Z" in Fachkreisen bekannt.

Als unvermeidbare Verunreinigungen können beispielsweise Elemente aus der Gruppe Silizium, Antimon, Blei, Titan, Kalzium, Mangan, Zinn, Lanthan, Cer und Chrom einzeln oder in Kombination mit in Summe bis zu 0,5 Gew.-%, insbesondere bis zu 0,3 Gew.-% im metallischen Schmelzbad enthalten sein.

Gemäß einer weiteren alternativen Ausgestaltung kann das Stahlflachprodukt mit einem aluminiumbasierten Überzug beschichtet werden. Dabei kann das metallische Schmelzbad enthalten oder bestehen aus neben Aluminium und unvermeidbaren Verunreinigungen optional bis zu 15 Gew.-% Si, optional bis zu 4 Gew.-% Fe, optional bis zu 1,0 Gew.-% Alkali- oder Erdalkalimetalle.

Bei einer bevorzugten Variante beträgt der Siliziumgehalt im metallischen Schmelzbad entweder 0,2 bis 4,5 Gew.-% oder 7 bis 13 Gew.-%, insbesondere 8 bis 11 Gew.-%.

Bei einer bevorzugten Variante umfasst der optionale Gehalt an Eisen 0,2 bis 4,5 Gew.-%, insbesondere 1 bis 4 Gew.-%, vorzugsweise 1,5 bis 3,5 Gew.-%.

Bei einer bevorzugten Variante umfasst der optionale Gehalt an Alkali- oder Erdalkalimetallen 0,01 bis 1,0 Gew.-% Magnesium, insbesondere 0,1 bis 0,7 Gew.-% Magnesium, bevorzugt 0,1 bis 0,5 Gew.-% Magnesium. Weiterhin kann der optionale Gehalt an Alkali- oder Erdalkalimetallen insbesondere mindestens 0,0015 Gew.-% Kalzium umfassen.

Bei einer weiteren alternativen Ausgestaltung kann das Stahlflachprodukt mit einem aluminiumbasierten Überzug beschichtet werden. Dabei kann das metallische Schmelzbad enthalten oder bestehen aus neben Aluminium und unvermeidbaren Verunreinigungen 2 bis 24 Gew.-% Zink, 1 bis 7 Gew.-% Silizium, optional 1 bis 8 Gew.-% Magnesium im Falle, dass der Gehalt von Silizium zwischen 1 und 4 Gew.-% liegen sollte, optional bis zu 0,3 Gew.-% in Summe Blei, Nickel, Zirkon oder Hafnium, umfassen.

Dabei kann eine Dicke des metallischen Überzugs je Seite zwischen 1 und 60 µm, insbesondere zwischen 2 und 50 µm, vorzugsweise zwischen 3 und 30 µm eingestellt werden.

Als unvermeidbare Verunreinigungen können beispielsweise Elemente aus der Gruppe Antimon, Blei, Titan, Mangan, Zinn, Lanthan, Cer und Chrom einzeln oder in Kombination mit in Summe bis zu 0,5 Gew.-%, insbesondere bis zu 0,3 Gew.-% im metallischen Schmelzbad enthalten sein.

Näher erläutert wird die Erfindung anhand der folgenden Ausführungsbeispiele in Verbindung mit der Zeichnung.

Die Zeichnung zeigt die Erfindung am Beispiel einer schematisch dargestellten Illustration. **Figur 1** zeigt eine Schmelztauchbeschichtungsanlage (100) umfassend einen Ofen (10) und einen Pott (20) zur Aufnahme eines flüssigen metallischen Schmelzbads (S). Der Ofen (10) enthält einen Abschnitt zum Vorwärmen (11), einen Abschnitt zum (Weiter-)Erwärmen und zum Halten (12) und einen Abschnitt zum Abkühlen (13) eines kontinuierlich durchlaufenden Stahlflachprodukts (1). Vorgewärmt und (weiter)erwärmt wird das Stahlflachprodukt (1) auf eine Temperatur zwischen 400 und 950 °C. Gehalten wird das erwärmte Stahlflachprodukt (1) bei einer Temperatur zwischen vorzugsweise 600 und 950 °C. Abgekühlt wird das warme Stahlflachprodukt (1) auf eine mindestens 50 K unterhalb bis maximal 50 K oberhalb einer Schmelzbadtemperatur betragende Temperatur. Eintauchen des abgekühlten Stahlflachprodukts (1) in ein metallisches Schmelzbad (S) mit einer Schmelzbadtemperatur, um das Stahlflachprodukt (1) mit einem metallischen Überzug mittels Schmelztauchen zu beschichten, wobei ein Rüssel (14) zwischen dem Abschnitt zum Abkühlen (13) und dem Pott (20) vorgesehen ist, welcher sicherstellt, dass das Stahlflachprodukt (1) vor dem Eintauchen in das metallische Schmelzbad (S) nicht mit Sauerstoff bzw. Umgebungsatmosphäre in Kontakt gelangt.

Der Abschnitt zum Vorwärmen (11) ist als DFF-Ofen ausgeführt und im Detail in **Figur 2** skizziert. Dabei verfügt der DFF-Ofen (11) über wenigstens einen Brenner (11.2), welcher mit einem Brenngas (11.3) und einem sauerstoffhaltigen Gas (11.4) beaufschlagbar ist, wobei das aus dem Brenngas (11.3) und sauerstoffhaltigen Gas (11.4) im Brenner (11.2) zu einem Rauchgas (11.9) verbrennbar ist, mit welchem eine Ofenatmosphäre (11.11) im DFF-Ofen (11) erzeugbar ist, vgl. Figur 2, welche eine schematische Schnittansicht in Richtung II ist, s. Figur 1.

Wasserstoff ist anteilsmäßig oder auch vollständig als Brenngas (11.3) bereitstellbar. Der zumindest anteilsmäßige im Brenngas zum Einsatz kommende Wasserstoff kann beispielsweise in einer Wasserelektrolyse unter Verwendung regenerativer Energien, wie Wind, Wasser und/oder Sonne, erzeugt und bereitgestellt werden, hier nicht dargestellt. Mindestens ein Trocknungsmittel (20) zum Inkontaktbringen mit der Ofenatmosphäre (11.11) des DFF-Ofens (11) ist vorgesehen.

Somit wird für den DFF-Ofen (11) Wasserstoff im Brenngas (11.3) mit einem Anteil von mindestens 10 bis 100 Vol.-% verwendet, wobei wenn das Brenngas (11.3) nicht vollständig aus Wasserstoff besteht, neben Wasserstoff weitere Anteile an Methan und/oder Kohlenmonoxid enthalten sein können, und dass die Ofenatmosphäre (11.11) in dem DFF-Ofen (11) mit mindestens einem Trocknungsmittel (20) in Kontakt gebracht wird, durch welches sich ein Wasserdampfpartialdruck in der Ofenatmosphäre (11.11) des DFF-Ofens (11) einstellt, welcher im Vergleich zum Wasserdampfpartialdruck des Rauchgases (11.9) geringer ist.

Das Trocknungsmittel (20) kann in nicht dargestellten Aufnahmevorrichtung angeordnet sein und enthält oder besteht aus Siliziumdioxid oder Aluminiumoxid. Dabei kann das Trocknungsmittel (20) in einer Aufnahmevorrichtung in den DFF-Ofen (11) über geeignete Mittel (22) eingebracht werden, um in einer Arbeitsposition eine Reduktion des Wasserdampfpartialdrucks in der Ofenatmosphäre (11.11) zu bewirken. Erreicht das mit der Ofenatmosphäre (11.11) in Kontakt stehende Trocknungsmittel (20) seine Sättigung, wird es aus dem DFF-Ofen (11) über die Mittel (22) ausgebracht, um in einer Regenerationsposition zu trocknen. Dabei kann das heiße Trocknungsmittel (20) der Umgebung ausgesetzt werden, oder beispielsweise aktiv mit Umgebungsluft angeströmt werden, um die Regeneration insbesondere beschleunigen zu können. Gleichzeitig oder vor dem Ausbringen des in Kontakt stehenden Trocknungsmittels (20) wird ein weiteres Trocknungsmittel (20) in den DFF-Ofen (11) eingebracht, um eine kontinuierliche Senkung des Wasserdampfpartialdrucks sicher stellen zu können. Das Trocknungsmittel (20) ist beispielhaft in drei Aufnahmevorrichtungen gezeigt. Zu jeder Vorrichtung ist eine nicht dargestellte Schleusenvorrichtung vorgesehen.

Alternativ oder zusätzlich kann das Trocknungsmittel (20) außerhalb des DFF-Ofens (11) angeordnet sein, beispielsweise in einer oder bevorzugt mehreren Aufnahmevorrichtungen, wobei über Leitungen und bevorzugt über eine Ansaugung (21) das Trocknungsmittels (20) mit dem Gas der Ofenatmosphäre (11.11) in Kontakt gebracht wird und nach dem Kontakt in den DFF-Ofen (11) mit einem reduzierten Wasserdampfpartialdruck wieder zugeführt wird. Erreicht das mit der Ofenatmosphäre (11.11) in Kontakt stehende Trocknungsmittel (20) seine Sättigung, wird ein weiteres hier nicht dargestelltes Trocknungsmittel (20) entsprechend der vorgenannten Vorgehensweise mit dem Gas der Ofenatmosphäre (11.11) beaufschlagt. Das gesättigte Trocknungsmittel (20) wird regeneriert, dadurch, dass das heiße Trocknungsmittel (20) mit Umgebungsluft oder einem im Wesentlichen trockenen Gas beaufschlagt wird, um es zu trocknen.

Strichliniert dargestellt, kann das Trocknungsmittel (20) auch Granulatpartikel oder Granulatkorn mit einem Trägergas (12) über mindestens eine Einströmdüse in den DFF-Ofen eingeblasen werden, welche in Raumrichtung individuell ausrichtbar und/oder einstellbar ist.

Mit der erfindungsgemäß eingestellten Ofenatmosphäre (11.11) ist ein Vorwärmen des warmgewalzten oder kaltgewalzten Stahlflachprodukts (1) ohne Nachteile einer veränderten respektive andersartigen Oxidation/Zunderbildung auf der Oberfläche des Stahlflachprodukts (1) trotz des Einsatzes nicht-fossiler Brennstoffe, wenn Wasserstoff mit Anteilen zwischen 10 und 100 Vol.-% im Brenngas (11.3) eingesetzt wird, möglich.

In Untersuchungen im Labormaßstab wurden in einem gasbetriebenen Ofen mit einem Ofenvolumen von 0,04 m³ unterschiedliche Brenngaszusammensetzungen, wie Erdgas (a) und Mischungen aus Erdgas und Wasserstoff mit 25 Vol.-% (b), 50 Vol.-% (c) und 75 Vol.-% (d) sowie 100 % Wasserstoff (e), mit Sauerstoff und einer Luftzahl von ca. 0,95 verbrannt, wodurch unterschiedliche Ofenatmosphären mit unterschiedlichen Ofenfeuchten respektive zunehmenden Wasserdampfpartialdrücken resultierten.

Je Ofenprozessparameter wurden 3 dicke Stahlproben mit jeweils einer Abmessung 10 x 5 x 0,4 in cm, herausgeschnitten aus Warmbandmaterial, welche bereitgestellt wurden und jeweils mit einer der o.g. Brenngaszusammensetzungen (a) bis (e) verbrannt. Die Verweilzeit lag bei allen Proben bei ca. 15 Minuten, wobei die Proben im Ofen durchwärmt und jeweils mit einer Temperatur von ca. 700 °C entnommen wurden. Nach Entnahme der Proben wurden diese abgeschreckt und tiefgefroren. An den Proben wurden der Wasserstoffeintrag in den Proben mittels Thermaldesorptions-Massenspektrometrie (TDMS) analysiert, welche fachüblich zur Erfassung des Wasserstoffs ist, vgl. Tabelle 1, wobei nachfolgend die Mittelwerte angegeben sind.

**Tabelle 1**

| Brenngas | a | b | c | d | e |
|---|---|---|---|---|---|
| Wasserstoff in [ppm] | < 0,4 | 0,57 | 0,74 | 1,01 | 1,57 |

Als Ergebnis der ablaufenden Reaktionsprozesse entsteht mit Zunahme der Anteile an Wasserstoff im Brenngas deutlich mehr Wasser als bei konventionellen Verbrennungsprozessen mit Erdgas. Der zunehmende Wasserdampfpartialdruck (Ofenfeuchte) führt zu einem Anstieg der Oberflächenreaktionen, welche die Dissoziation von H₂ zu H sowie die Ad- und Absorption von H beinhalten.

Weitere Proben dergleichen Abmessung wurden mit 100 % Wasserstoff im Brenngas und Sauerstoff mit einer Luftzahl von ca. 0,95 verbrannt, wobei unterschiedliche Mengen ans Siliziumdioxid als Trocknungsmittel mit der Ofenatmosphäre in Kontakt gebracht wurden, um den Wasserdampfpartialdruck in der Ofenatmosphäre zu senken. Die Mengen betrugen 300 g und 650 g. Die Verweilzeit lag bei allen Proben bei ca. 15 Minuten, wobei die Proben im Ofen durchwärmt und jeweils mit einer Temperatur von ca. 700 °C entnommen wurden. Nach Entnahme der Proben wurden diese abgeschreckt und tiefgefroren. An den Proben wurden der Wasserstoffeintrag in den Proben mittels TDMS analysiert. Der Wasserstoffeintrag betrug bei den Proben, bei welchen 300 g Trocknungsmittel in der Ofenatmosphäre anwesend war, gemittelt bei 1,4 ppm und bei den Proben, bei welchen 650 g Trocknungsmittel in der Ofenatmosphäre anwesend war, gemittelt bei 0,86 ppm. Der Wasserstoffeintrag ohne Trocknungsmittel lag gemittelt bei 1,57 ppm.

Das Durchwärmen von Stahlprodukten auf Formgebungshitze mit erhöhtem Wasserdampfpartialdruck in der Ofenatmosphäre aufgrund zumindest anteilsmäßiger Verbrennung von Wasserstoff im Brenngas führt, wie erwartet, zu einem deutlichen Wasserstoffeintrag in das Stahlprodukt. Durch das Vorsehen mindestens eines Trocknungsmittels und das Inkontaktbringen mit der Ofenatmosphäre und der damit verbundenen Reduktion des Wasserdampfpartialdruckes bzw. des Taupunktes in der Ofenatmosphäre wird der Wasserstoffeintrag signifikant reduziert. Damit wird der Wasserstoffeintrag und damit verbundene mögliche Versprödungs-/Weiterverarbeitungsprobleme reduziert.

## Patentansprüche

1. Verfahren zum Schmelztauchbeschichten eines warmgewalzten oder kaltgewalzten Stahlflachprodukts (1) umfassend die Schritte:
- Vorwärmen des Stahlflachprodukts (1) auf eine Temperatur zwischen 400 und 950°C in einem DDF-Ofen (11), wobei der DFF-Ofen (11) über wenigstens einen Brenner (11.2) verfügt, welcher mit einem Brenngas (11.3) und einem sauerstoffhaltigen Gas (11.4) betrieben wird, wobei das sauerstoffhaltige Gas (11.4) Luft, Sauerstoff oder eine Kombination aus Luft und Sauerstoff sein kann, welche zu einem Rauchgas (11.9) verbrannt werden, wobei in Abhängigkeit von der Zusammensetzung des Brenngases (11.3) und der Zusammensetzung des sauerstoffhaltigen Gases (11.4) das Rauchgas (11.9) eine Zusammensetzung mit einem Wasserdampfpartialdruck aufweist, wobei der Brenner (11.2) mit einer Luftzahl zwischen 0,75 und 1,25 betrieben wird;
- Erwärmen und/oder Halten des vorgewärmten Stahlflachprodukts (1) bei einer Temperatur zwischen 400 und 950°C;
- Abkühlen des warmen Stahlflachprodukts (1) auf eine mindestens 50 K unterhalb bis maximal 50 K oberhalb einer Schmelzbadtemperatur betragende Temperatur;
- Eintauchen des abgekühlten Stahlflachprodukts (1) in ein metallisches Schmelzbad (S) mit einer Schmelzbadtemperatur, um das Stahlflachprodukt (1) mit einem metallischen Überzug mittels Schmelztauchen zu beschichten;
**dadurch gekennzeichnet, dass** für den DFF-Ofen (11) Wasserstoff im Brenngas (11.3) mit einem Anteil von mindestens 10 bis 100 Vol.-% verwendet wird, wobei wenn das Brenngas (11.3) nicht vollständig aus Wasserstoff besteht, neben Wasserstoff weitere Anteile an Methan und/oder Kohlenmonoxid enthalten sein können, und dass die Ofenatmosphäre (11.11) in dem DFF-Ofen (11) mit mindestens einem Trocknungsmittel (20) in Kontakt gebracht wird, durch welches sich ein Wasserdampfpartialdruck in der Ofenatmosphäre (11.11) des DFF-Ofens (11) einstellt, welcher im Vergleich zum Wasserdampfpartialdruck des Rauchgases (11.9) geringer ist.

2. Verfahren nach Anspruch 1, wobei Wasserstoff im Brenngas (11.3) mit einem Anteil von mindestens 20 Vol.-% enthalten ist.

3. Verfahren nach einem der vorgenannten Ansprüche, wobei Wasserstoff im Brenngas (11.3) mit einem Anteil von mindestens 40 Vol.-% enthalten ist.

4. Verfahren nach einem der vorgenannten Ansprüche, wobei Wasserstoff im Brenngas (11.3) mit einem Anteil von mindestens 60 Vol.-% enthalten ist.

5. Verfahren nach einem der vorgenannten Ansprüche, wobei Wasserstoff im Brenngas (11.3) mit einem Anteil von mindestens 80 Vol.-% enthalten ist.

6. Verfahren nach einem der vorgenannten Ansprüche, wobei Wasserstoff im Brenngas (11.3) mit einem Anteil von mindestens 98 Vol.-% enthalten ist.

7. Verfahren nach einem der vorgenannten Ansprüche, wobei das Trocknungsmittel (20) enthält oder besteht aus Siliziumdioxid.

8. Verfahren nach einem der vorgenannten Ansprüche, wobei das Trocknungsmittel (20) enthält oder besteht aus Aluminiumoxid.

9. Verfahren nach einem der vorgenannten Ansprüche, wobei das Trocknungsmittel (20) in einer Menge bereitgestellt wird, welches in der Lage ist, den Wasserdampfpartialdruck in der Ofenatmosphäre im Vergleich zum Wasserdampfpartialdruck des Rauchgases (11.3) um zumindest 30 % zu senken.

10. Verfahren nach einem der vorgenannten Ansprüche, wobei das Stahlflachprodukt (1) mit einem zinkbasierten Überzug beschichtet wird.

11. Verfahren nach einem der Ansprüche 1 bis 9, wobei das Stahlflachprodukt (1) mit einem aluminiumbasierten Überzug beschichtet wird.

12. Schmelztauschbeschichtungsanlage (100) umfassend einen Ofen (10) und einen Pott (20) zur Aufnahme eines flüssigen metallischen Schmelzbads (S), wobei der Ofen (10) einen Abschnitt zum Vorwärmen (11), einen Abschnitt zum Erwärmen und/oder Halten (12) und einen Abschnitt zum Abkühlen (13) eines kontinuierlich durchlaufenden Stahlflachprodukts (1) enthält oder aus diesen Abschnitten (11, 12, 13) besteht, wobei der Abschnitt zum Vorwärmen (11) als DFF-Ofen ausgeführt ist, wobei der DFF-Ofen (11) über wenigstens einen Brenner (11.2) verfügt, welcher mit einem Brenngas (11.3) und einem sauerstoffhaltigen Gas (11.4) beaufschlagbar ist, wobei das aus dem Brenngas (11.3) und sauerstoffhaltigen Gas (11.4) im Brenner (11.2) zu einem Rauchgas (11.9) verbrennbar ist, mit welchem eine Ofenatmosphäre (11.11) im DFF-Ofen (11) erzeugbar ist, **dadurch gekennzeichnet, dass** mindestens ein Trocknungsmittel (20) zum Inkontaktbringen mit der Ofenatmosphäre (11.11) des DFF-Ofens (11) vorgesehen ist.

13. Schmelztauschbeschichtungsanlage nach Anspruch 12, wobei das Trocknungsmittel (20) in eine Arbeitsposition und in eine Regenerationsposition über Mittel (22) bringbar ist.

14. Schmelztauschbeschichtungsanlage nach Anspruch 12, wobei das Trocknungsmittel (20) als Granulatpartikel oder Granulatkorn mit einem Trägergas (12) über mindestens eine Einströmdüse in den DFF-Ofen einblasbar ist.
